# EUROPÄISCHE PATENTSCHRIFT

(11) **EP 1 481 418 B1**
(45) Veröffentlichungstag und Bekanntmachung des Hinweises auf die Patenterteilung: **30.11.2011**
(21) Anmeldenummer: 03720140.7
(22) Anmeldetag: 05.03.2003
(51) Int. Cl.: H01J 61/073, H01J 61/86

(54) **KURZBOGEN-HOCHDRUCKENTLADUNGSLAMPE**
SHORT ARC HIGH-PRESSURE DISCHARGE LAMP-
LAMPE A DECHARGE HAUTE PRESSION A ARC COURT

(30) Priorität: 05.03.2002 DE 10209426
(43) Veröffentlichungstag der Anmeldung: 01.12.2004
(73) Patentinhaber: Osram AG, 81543 München (DE); PLANSEE SE, 6600 Reutte (AT)
(72) Erfinder: MENZEL, Lars, 10627 Berlin (DE); EHRLICHMANN, Dietmar, 12163 Berlin (DE); MEHR, Thomas, 91795 Dollnstein (DE); BERNDANNER, Stephan, 91792 Ellingen (DE); SPIELMANN, Wolfgang, 6632 Ehrwald (AT); LEICHTFRIED, Gerhard, 6600 Reutte/Tirol (AT)
(74) Vertreter: Raiser, Franz
(86) Internationale Anmeldenummer: PCT/DE2003/000707
(87) Internationale Veröffentlichungsnummer: WO 2003/075310

(56) Entgegenhaltungen:
- EP-A- 0 647 964
- EP-A- 0 866 492
- US-A- 5 789 850
- US-A1- 2001 035 719
- US-A1- 2002 024 280
- US-B1- 6 190 579

## Beschreibung

Die Erfindung betrifft eine Kurzbogen-Hochdruckentladungslampe für den Gleichstrombetrieb mit einem Entladungsgefäß, das zwei diametral gegenüberliegend angebrachte Hälse aufweist, in die eine Anode und eine Kathode jeweils aus Wolfram gasdicht eingeschmolzen sind und das eine Füllung aus zumindest einem Edelgas sowie eventuell Quecksilber enthält. Derartige Lampen werden als Quecksilberbogenlampen insbesondere für die Mikrolithographie in der Halbleiterindustrie zur Belichtung von Wafern eingesetzt und als Xenonbogenlampen für die Kino- und Videoprojektion.

### Stand der Technik

Die für den Belichtungsprozess verwendeten Quecksilber-Kurzbogen-Hochdruckentladungslampen müssen eine hohe Lichtintensität im ultravioletten Wellenlängenbereich - teils eingeschränkt auf wenige Nanometer Wellenlänge - liefern, wobei die Lichterzeugung auf einen kleinen Raumbereich eingrenzt ist.

Intensive Lichterzeugung auf kleinstem Raum ist ebenfalls eine notwendige Forderung an Xenonbogenlampen für die Kino- und Videoprojektion.

Die daraus abzuleitende Anforderung einer hohen Leuchtdichte kann durch eine Gleichstrom-Gasentladung bei kurzem Elektrodenabstand erzielt werden. Es entsteht dabei ein Plasma mit hoher Lichtemission vor der Kathode. Durch die starke elektrische Energieeinkopplung in das Plasma werden Elektrodentemperaturen erzeugt, die insbesondere bei der Kathode zu einer Schädigung des Materials führen.

Derartige Kathoden enthalten daher bisher bevorzugt, wie zum Beispiel in der EP-A-0 866 492 aufgeführt, eine Dotierung aus Thoriumoxid ThO₂, das während des Lampenbetriebs zu Thorium Th reduziert wird, in dieser metallischen Form an die Kathodenoberfläche tritt und dort zur Absenkung der Austrittsarbeit der Kathode führt.

Mit der Absenkung der Austrittsarbeit geht eine Reduktion der Betriebstemperatur der Kathode einher, die zu einer längeren Lebensdauer der Kathode führt, da bei erniedrigten Temperaturen weniger Kathodenmaterial verdampft.

Der bisher bevorzugte Einsatz von ThO₂ als Dotierstoff liegt in der Tatsache begründet, dass die Verdampfung des Dotierstoffs relativ gering ist und daher zu wenig störenden Niederschlägen im Lampenkolben (Schwärzung, Beläge) führt. Die vorzügliche Eignung von ThO₂ korreliert mit einem hohen Schmelzpunkt des Oxids (3323 K) und Metalls (2028 K).

Ein Elektrodenrückbrand lässt sich aber auch bei thorierten Kathoden nicht vermeiden, so dass im vorliegenden Fall einer Gleichstromgasentladungslampe der Lebensdauer durch den Kathodenrückbrand Grenzen gesetzt sind. Dies ist insbesondere bei Lampen mit kurzen Elektrodenabständen - wie sie hier vorliegen - nachteilig, da hier ein geringer Elektrodenrückbrand bereits zu starken Änderungen der lichttechnischen Eigenschaften der Lampe führt. Der entscheidende Nachteil der Verwendung von ThO₂ ist aber seine Radioaktivität, die Schutzvorkehrungen beim Umgang in der Vormaterial-und Lampenherstellung erforderlich macht. Je nach Aktivität des Produkts sind auch Auflagen bei Lagerung, Betrieb und Entsorgung der Lampen zu beachten.

Die Lösung des Umweltproblems ist bei Lampen mit hohen Betriebsströmen größer 20 A, wie sie in der Mikrolithographie oder Projektionstechnik verwendet werden, besonders dringend, da diese Lampen aufgrund der Elektrodengröße eine besonders hohe Aktivität aufweisen.

Zahlreiche Thoriumersatzstoffe sind deshalb untersucht worden. Beispiele hierfür finden sich in "Metallurgical Transactions A, vol. 21A, Dec 1990, S. 221-3236. Der kommerzielle Einsatz von Ersatzstoffen bei Lampen für die Mikrolithographie oder Kinoprojektion ist bisher nicht gelungen, da alle Ersatzstoffe durch ihre im Vergleich zu ThO₂ leichtere Verdampfbarkeit zu ausgeprägten Kolbenbelägen führten.

In der EP-A-0 647 964 wird nun für eine Metallhalogenid-Hochdruckentladungslampe vorgeschlagen, anstelle der Dotierung des Wolframmaterials mit ThO₂ ein erstes Oxid aus der Gruppe Hafniumoxid und Zirkonoxid und ein zweites Oxid aus der Gruppe Yttriumoxid, Lanthanoxid und Ceroxid zu verwenden.

Das Dokument US-A-6 190579 offenbart Wolframkathoden, beispielsweise für Kurzbogenhochdrucklampen, denen Oxidgemische, insbesondere auch La₂O₃ mit HfO₂ bzw. ZrO₂, als Ersatz für ThO₂ zugesetzt sind. Für den Anteil von La₂O₃ ist eine Untergrenze von ca. 1 Gew.-% ableitbar.

In der Mikrolithographie hängt die Produktivität der Belichter entscheidend von der Lichtmenge ab, die die Lampe bereitstellt. Kolbenbeläge und Elektrodenrückbrand reduzieren das verfügbare Nutzlicht und führen zu einem Produktivitätsverlust der sehr teuren Anlagen aufgrund ansteigender Belichtungszeiten.

### Darstellung der Erfindung

Es ist Aufgabe der vorliegenden Erfindung, eine Kurzbogen-Hochdruckentladungslampe gemäß dem Oberbegriff des Anspruchs 1 bereitzustellen, die ohne radioaktive Dotierstoffe im Elektrodenmaterial auskommt, einen geringen Elektrodenrückbrand gewährleistet, der dem erreichten Stand der Technik in Bezug auf den Elektrodenrückbrand nicht -oder nur sehr geringfügig- nachsteht und die Belagsbildung im Lampenkolben über die Lampenlebensdauer wenn möglich weiter reduziert.

Diese Aufgabe wird bei einer Kurzbogen-Hochdruckentladungslampe für den Gleichstrombetrieb mit einem Entladungsgefäß, das zwei diametral gegenüberliegend angebrachte Hälse aufweist, in die eine Anode und eine Kathode jeweils aus Wolfram gasdicht eingeschmolzen sind und das eine Füllung aus zumindest einem Edelgas und eventuell Quecksilber enthält dadurch erreicht, dass zumindest das Material der Kathodenspitze zusätzlich zum Wolfram aus Lanthanoxid La₂O₃ und mindestens einem weiteren Oxid aus der Gruppe Hafniumoxid HfO₂ und Zirkonoxid ZrO₂ besteht, wobei der La₂O₃-Gehalt des Kathodenmaterials 1,0 bis 3,5 Gew.% beträgt und die zusätzliche molare Menge Zirkoniumoxid ZrO₂ und Hafniumoxid HfO₂ am Kathodenmaterial kleiner ist, als die des La₂O₃.

Untersuchungen an unterschiedlichen Dotierungsstoffkombinationen hatten ergeben, dass diese Mischoxide auf Basis von La₂O₃ günstige Ergebnisse hinsichtlich Belagsbildung und Elektrodenrückbrand zeigen. Die Dotierung der Kathodenspitze mit La₂O₃ oder der gesamten Kathode sollte dabei zwischen 1,0 und 3,5 Gew. des Kathodenmaterials, besser zwischen 1,5 und 3,0 Gew.% des Kathodenmaterials liegen. Durch die Zugabe von weiteren Oxyden oder Karbiden wurde versucht weitere Verbesserungen zu erzielen. Dabei zeigte sich, dass durch die Zugabe von ZrO₂ und/oder HfO₂ in geringen Mengen eine weitere Verbesserung der Eigenschaften hinsichtlich der Emitterverdampfung erzielt werden kann, solange die molare Menge des La₂O₃ nicht überschritten wird, da die günstige Beeinflussung des Lichtstroms stets mit einem erhöhten Rückbrand der Kathode einhergeht. Ein Überschuss an La₂O₃ ist gewährleistet, wenn der Gewichtsanteil an HfO₂ nicht mehr als das 0,65-fache bzw. der Gewichtsanteil des ZrO₂ nicht mehr als das 0,38-fache des La₂O₃ beträgt. Die molare Menge ZrO₂ und HfO₂ sollte in jeden Fall mindestens 2 % der molaren Menge des La₂O₃ betragen.

Die Zugabe des zweiten Oxids hat einen deutlichen Einfluss auf den Lichtstrom und Elektrodenrückbrand während des Lampenbetriebs. Eine Quecksilberbogenlampe mit einer Leistung von 1,75 kW, einem La₂O₃-Gehalt der Kathodenspitze von 2,0 Gew.% sowie einem weiteren Oxid zeigte in Untersuchungen nach 1500 h Betriebsdauer folgende Eigenschaften:

| **Gehalt zweites Oxid HfO₂ in Gew. %** | **Lichtstrom bezogen auf 0 h =100 %** | **Kathodenrückbrand** |
|---|---|---|
| 0,0 % | 85 % | 0,22 mm |
| 0,1 % | 89 % | 0,21 mm |
| 0,5 % | 92 % | 0,31 mm |
| 1,0 % | 92 % | 0,43 mm |
| 2,0 % | 84 % | 0,55 mm |

| **Gehalt zweites Oxid ZrO₂ in Gew. %** | **Lichtstrom bezogen auf 0 h =100 %** | **Kathodenrückbrand** |
|---|---|---|
| 0,1 % | 87 % | 0,25 mm |
| 0,5 % | 94 % | 0,29 mm |
| 1,0 % | 86% | 0,52 mm |
| 2,0 % | 74 % | 0,83 mm |

Bei der Verwendung von thorierten Kathoden (2 Gew.% ThO₂) wurden folgende Werte beobachtet:

| **Lichtstrom bezogen auf 0h =100 %** | **Kathodenrückbrand** |
|---|---|
| 94% | 0,27 mm |

Die Verbesserung des Lichtstromverhaltens von reinen Xenonbogenlampen durch den Zusatz eines zweiten Oxids in Form von ZrO₂ und/oder HfO₂ bei der Verwendung von La₂O₃-dotierten Kathoden konnte ebenfalls nachgewiesen werden. Der Oxidzusatz vermindert auch hier den starken Austritt von Dotiersubstanz, der zu einer raschen Kolbenbelagsbildung führt.

Kathoden aus thoriumfreiem Material weisen aufgrund ihrer Eigenschaften - insbesondere bei Verwendung von Mischoxiden- einen größeren Bogenansatz auf. Der optimale Rückbrand solcher Kathoden lässt sich sicherstellen, wenn die Plateaugröße der Kathode entsprechend angepasst wird. Bei einer nicht angepassten Plateaugröße würde entweder der Bogen an einer Plateaukante ansetzen (im Fall eines zu großen Plateaus) bzw. weit über den Rand des Plateaus hinausgreifen (Plateau zu klein). In beiden Fällen wäre bei nicht-optimierter Plateaugröße eine Elektrodenschädigung und damit verbunden ein erhöhter Rückbrand feststellbar. Da das Plateau sowohl eben als auch gekrümmt ausgebildet sein kann, lässt sich die optimale Plateaugröße technisch am besten durch die Angabe der Stromdichte in der Kathode in einer Entfernung von 0,5 mm hinter der Kathodenspitze festlegen. Untersuchungen bei Kathoden, die mit La₂O₃ sowie mit ZrO₂ und/oder HfO₂ dotiert waren, zeigten, dass der Kathodenrückbrand bei diesem Kathodenmaterial dann möglichst gering gehalten werden kann, wenn die Kathoden eine solche Gestalt besitzen, dass die Stromdichte J in der Kathode, d.h. der Quotient aus Lampenstrom J in A und effektiver Fläche S in einem Abstand von 0,5 mm von der Kathodenspitze zum hinteren Ende der Kathode nicht kleiner als 5 und nicht größer als 150 A/mm² bei einer Quecksilber/Edelgas-Füllung und nicht kleiner als 25 und nicht größer als 200 A/mm² bei einer reinen Edelgas-Füllung ist.

### Kurze Beschreibung der Zeichnungen

Im folgenden soll die Erfindung anhand eines Ausführungsbeispiels näher erläutert werden. Es zeigen:
- Figur 1: eine erfindungsgemäße Quecksilber-Kurzbogen-Hochdruckentladungslampe, im Schnitt
- Figur 2: einen Detailausschnitt der Kathode der Quecksilber-Kurzbogen-Hochdruckentladungslampe gemäß Figur 1
- Figur 3: eine erfindungsgemäße Xenon-Kurzbogen-Hochdruckentladungslampe, teilweise im Schnitt
- Figur 4: die Elektrodenanordnung der Xenon-Kurzbogen-Hochdruckentladungslampe gemäß Figur 3, in vergrößerter Darstellung

### Bevorzugte Ausführungen der Erfindung

Figur 1 zeigt im Schnitt eine erfindungsgemäße Quecksilber-Kurzbogen-Hochdruckentladungslampe 1 mit einer Leistung von 1,75 kW. Sie hat einen Kolben 2 aus Quarzglas, der elliptisch geformt ist. Daran schließen sich an zwei gegenüberliegenden Seiten zwei Enden 3 an, die als Kolbenhälse 4 ausgeführt sind und die jeweils Halteteile 8 beinhalten. Die Hälse besitzen einen vorderen konischen Teil 4a, der ein Stützröllchen 5 aus Quarzglas als wesentliche Komponente des Halteteils enthält, und einen hinteren zylindrischen Teil 4b, der die abdichtende Einschmelzung bildet. Der vordere Teil 4a weist einen Einzug 6 von 5 mm Länge auf. Daran schließt sich jeweils ein Stützröllchen 5 mit zentraler Bohrung an, das konisch geformt ist. Sein Innendurchmesser ist 7 mm, sein Außendurchmesser am vorderen Ende ist 11 mm, der Außendurchmesser am hinteren Ende ist 15 mm. Die Wandstärke des Kolbens 2 in diesem Bereich ist etwa 4 mm. Die axiale Länge des Stützröllchens ist 17 mm.

In der Bohrung des ersten Stützröllchens ist ein Schaft 10 einer Kathode 7 mit einem Außendurchmesser von 6 mm axial geführt, der bis in das Entladungsvolumen reicht, und dort ein integrales Kopfteil 25 trägt. Der Schaft 10 ist über das Stützröllchen 5 hinaus nach hinten verlängert und endet an einem Teller 12, an den sich die abdichtende Einschmelzung in Form eines zylindrischen Quarzblocks 13 anschließt. Dahinter folgt ein zweiter Teller 14, der mittig eine Außenstromzuführung in Form eines Molybdänstabs 15 hält. An der Außenfläche des Quarzblocks 13 sind vier Folien 16 aus Molybdän in an sich bekannter Weise entlanggeführt und an der Wand des Kolbenhalses gasdicht eingeschmolzen.

In ähnlicher Weise ist die Anode 26, bestehend aus separatem Kopfteil 18 und Schaft 19, in der Bohrung des zweiten Stützröllchens 5 gehaltert.

In Figur 2 ist die Kathode 7 und das Halteteil 8 im Detail gezeigt. Die Kathode 7 setzt sich aus einem kreiszylindrischen Schaft 10 von 36 mm Länge und einem Kopf 25 von 20 mm Länge zusammen, wobei der Kopf 25 wie der Schaft einen Außendurchmesser von 6 mm aufweist. Das der Anode zugewandte Ende des Kopfes 25 ist als Spitze 11 mit einem Spitzenwinkel β von 60° ausgebildet und besitzt ein plateauförmiges Ende 27 mit einem Durchmesser von 0,5 mm. Das Halteteil besteht aus Stützröllchen 5 und mehreren Folien in dessen Bohrung.

Zur mechanischen Trennung von Stützröllchen und Schaft ist eine Folie 24 mehrmals (zwei bis vier Lagen) um den Schaft herumgewickelt. Ein Paar schmaler Folien 23, die einander auf der gewickelten Folie 24 gegenüberliegen, dient der Fixierung des Stützröllchens. Zu diesem Zwecke stehen sie entladungsseitig über das Stützröllchen über und sind nach außen umgebogen. Das Material der Spitze 11 der Kathode 7 weist neben Wolfram eine Dotierung von 2,0 Gew.% La₂O₃ sowie 0,5 Gew.% ZrO₂ auf.

Die erfindungsgemäße Quecksilber-Kurzbogen-Hochdruckentladungslampe besitzt ein Entladungsgefäß mit einem Volumen von 134 cm³, das mit 603 mg Quecksilber sowie Xenon mit einem Kaltfülldruck von 800 mbar gefüllt ist.

Der Betriebsstrom der Lampe mit einem Elektrodenabstand von 4,5 mm liegt bei 60 A. Die Stromdichte J in der Kathode in einem Abstand von 0,5 mm von der Plateauspitze beträgt bei Betrieb der Lampe 66 A/mm².

In Figur 3 ist eine erfindungsgemäße Kurzbogen-Hochdruckentladungslampe 28 mit einer reinen Xe-Füllung dargestellt. Die Lampe 28 mit einer Leistungsaufnahme von 3 kW besteht aus einem rotationssymmetrischen Lampenkolben 29 aus Quarzglas an dessen beiden Enden je ein Lampenhals 30, 31 ebenfalls aus Quarzglas angesetzt ist. In den einen Hals 30 ist ein Elektrodenstab 32 einer Kathode 33 gasdicht eingeschmolzen, dessen inneres Ende einen Kathodenkopf 34 trägt. In den anderen Lampenhals 31 ist ebenfalls ein Elektrodenstab 35 einer Anode 36 gasdicht eingeschmolzen, an dessen innerem Ende ein Anodenkopf 37 befestigt ist. An den äußeren Enden der Lampenhälse 30, 31 sind Sockelsystem 38, 39 zur Halterung und zur elektrischen Kontaktierung angebracht.

Wie aus der Figur 4 ersichtlich setzt sich der Kathodenkopf 34 aus einem dem Anodenkopf 37 zugewandten kegelförmigen Endabschnitt 34a und einem dem Elektrodenstab 32 zugewandten Endabschnitt 34b mit einem kreiszylindrischen und kegelstumpfförmigen Teilabschnitt zusammen, wobei sich zwischen diesen beiden Abschnitten 34a, 34b ein, als Wärmestaunut bezeichneter, ebenfalls kreiszylindrischer Abschnitt 34c von kleinerem Durchmesser befindet. Die Spitze des dem Anodenkopf 37 zugewandten kegelförmigen Endabschnitts 34a des Kathodenkopfs 34 mit einem Kegelwinkel α von 40° ist als Halbkugel mit einem Radius R von 0,6 mm ausgebildet. Der Lampenstrom beträgt hierbei 100 A und die daraus resultierende Stromdichte an der Referenzfläche 0,5 mm hinter der Kathodenspitze 88A/mm².

Der Anodenkopf 37 besteht aus einem kreiszylindrischen Mittelabschnitt 37a mit einem Durchmesser D von 22 mm und zwei kegelstumpfförmigen Endabschnitten 37b, 37c die dem Kathodenkopf 34 bzw. dem Elektrodenstab 35 zugewandt sind. Der dem Kathodenkopf 34 zugewandte kegelstumpfförmige Endabschnitt 37c besitzt ein Plateau AP mit einem Durchmesser von 6 mm. Alle Abschnitte der beiden Elektroden 33, 36 bestehen aus Wolfram. Zusätzlich weist der kegelförmige Endabschnitt 34a des Kathodenkopfes 34 eine Dosierung von 2,0 Gew.% La₂O₃ sowie 0,5 Gew.% HfO₂ auf.

Die beiden Elektroden 33, 36 sind in der Achse des Lampenkolbens 29 so gegenüberstehend angebracht, dass sich im Heißzustand der Lampe ein Elektrodenabstand bzw. eine Bogenlänge von 3,5 mm ergibt.

## Patentansprüche

1. Kurzbogen-Hochdruckentladungslampe (1, 28) für den Gleichstrorübetrieb mit einem Entladungsgefäß (2, 29), das zwei diametral gegenüberliegend angebrachte Hälse (4; 30, 31) aufweist, in die eine Anode (26, 36) und eine Kathode (7, 33) jeweils aus Wolfram gasdicht eingeschmolzen sind und das eine Füllung aus zumindest einem Edelgas und eventuell Quecksilber enthält, **dadurch gekennzeichnet,**
**dass** zumindest das Material der Kathodenspitze (11, 34a) zusätzlich zum Wolfram aus Lanthanoxid La₂O₃ und mindestens einem weiteren Oxid aus der Gruppe Hafniumoxid HfO₂ und Zirkonoxid ZrO₂ besteht, Rest übliche Verunreinigungen, wobei der La₂O₃-Gehalt des Kathodenmaterials 1,0 bis 3,5 Gew.% beträgt und die zusätzliche molare Menge Zirkoniumoxid ZrO₂ und Hafniumoxid HfO₂ am Kathodenmaterial kleiner ist, als die des La₂O₃.

2. Kurzbogen-Hochdruckentladungslampe nach Anspruch 1, **dadurch gekennzeichnet, dass** der Gewichtsanteil des ZrO₂ nicht mehr als das 0,25-fache des La₂O₃ beträgt.

3. Kurzbogen-Hochdruckentladungslampe nach Anspruch 1 oder 2, **dadurch gekennzeichnet, dass** der Gewichtsanteil des HfO₂ nicht mehr als das 0,5-fache des La₂O₃ beträgt.

4. Kurzbogen-Hochdruckentladungslampe nach einem der Ansprüche 1 bis 3, **dadurch gekennzeichnet, dass** das Kathodenmaterial der gesamten Kathode (7, 34) zusätzlich zum Wolfram Lanthanoxid La₂O₃ und mindestens ein weiteres Oxid aus der Gruppe Hafniumoxid HfO₂ und Zirkonoxid ZrO₂ enthält.

5. Kurzbogen-Hochdruckentladungslampe nach einem der Ansprüche 1 bis 4, **dadurch gekennzeichnet, dass** der La₂O₃-Gehalt des Kathodenmaterials 1,5 bis 3,0 Gew.% beträgt.

6. Kurzbogen-Hochdruckentladungslampe nach einem der Ansprüche 1 bis 4, **dadurch gekennzeichnet, dass** die zusätzliche molare Menge Zirkoniumoxid ZrO₂ und Hafniumoxid HfO₂ mindestens 2 % der molaren Menge des La₂O₃ beträgt.

7. Kurzbogen-Hochdruckentladungslampe nach Anspruch 1, **dadurch gekennzeichnet, dass** der Elektrodenabstand zwischen Anode (26) und Kathode (7) im Entladungsgefäß (2) kleiner gleich 8 mm ist.

8. Kurzbogen-Hochdruckentladungslampe nach Anspruch 1, **dadurch gekennzeichnet, dass** der Elektrodenabstand zwischen Anode (36) und Kathode (33) im Entladungsgefäß (29) kleiner gleich 15 mm ist.

9. Kurzbogen-Hochdruckentladungslampe nach Anspruch 1, **dadurch gekennzeichnet, dass** der Lampenstrom bei Betrieb der Lampe (1, 28) größer als 20 A ist.

10. Kurzbogen-Hochdruckentladungslampe nach Anspruch 1, **dadurch gekennzeichnet, dass** die Kathode (7) eine solche Gestalt besitzt, dass bei Betrieb der Lampe die Stromdichte J, d. h. der Quotient aus Lampenstrom in A und effektiver Kathodenfläche in mm² für eine Fläche, die sich aus einem Schnitt der Kathode senkrecht zur Lampenachse in 0,5 mm Abstand von der Spitze der Kathode ergibt, folgende Gleichung erfüllt:
5 ≤ J ≤ 150 bei Quecksilber/Edelgas-Füllung
25 ≤ J ≤ 200 bei reiner Edelgas-Füllung.

## Claims

1. Short arc high-pressure discharge lamp (1, 28) for direct current operation, having a discharge vessel (2, 29) which includes two diametrically opposite necks (4; 30, 31), into which an anode (26, 36) and a cathode (7, 33), in each case made from tungsten, are fused in a gastight manner and which contains a fill comprising at least one noble gas and optionally mercury, **characterized in that** at least the material of the cathode tip (11, 34a), in addition to the tungsten, consists of lanthanum oxide La₂O₃ and at least one further oxide selected from the group consisting of hafnium oxide HfO₂ and zirconium oxide ZrO₂, remainder usual impurities, the La₂O₃ content of the cathode material being from 1.0 to 3.5% by weight, and the additional molar quantity of zirconium oxide ZrO₂ and hafnium oxide HfO₂ in the cathode material being lower than that of the La₂O₃.

2. Short arc high-pressure discharge lamp according to Claim 1, **characterized in that** the ZrO₂ weight fraction amounts to no more than 0.25 times that of the La₂O₃.

3. Short arc high-pressure discharge lamp according to Claim 1 or 2, **characterized in that** the HfO₂ weight fraction amounts to no more than 0.5 times that of the La₂O₃.

4. Short arc high-pressure discharge lamp according to one of Claims 1 to 3, **characterized in that** the cathode material of the entire cathode (7, 34), in addition to the tungsten, contains lanthanum oxide La₂O₃ and at least one further oxide selected from the group consisting of hafnium oxide HfO₂ and zirconium oxide ZrO₂.

5. Short arc high-pressure discharge lamp according to one of Claims 1 to 4, **characterized in that** the La₂O₃ content of the cathode material is from 1.5 to 3.0% by weight.

6. Short arc high-pressure discharge lamp according to one of Claims 1 to 4, **characterized in that** the additional molar quantity of zirconium oxide ZrO₂ and hafnium oxide HfO₂ amounts to at least 2% of the molar quantity of the La₂O₃.

7. Short arc high-pressure discharge lamp according to Claim 1, **characterized in** the electrode spacing between anode (26) and cathode (7) in the discharge vessel (2) is less than or equal to 8 mm.

8. Short arc high-pressure discharge lamp according to Claim 1, **characterized in that** the electrode spacing between anode (36) and cathode (33) in the discharge vessel (29) is less than or equal to 15 mm.

9. Short arc high-pressure discharge lamp according to Claim 1, **characterized in that** the lamp current when the lamp (1, 28) is operating is greater than 20 A.

10. Short arc high-pressure discharge lamp according to Claim 1, **characterized in that** the form of the cathode (7) is such that when the lamp is operating the current density J, i.e. the quotient of lamp current in A and effective cathode surface area in mm² for an area which results from a section through the cathode perpendicular to the lamp axis at a distance of 0.5 mm from the tip of the cathode, satisfies the following equation:
5 ≤ J ≥ 150 in the case of a mercury/noble gas fill
25 ≤ J ≥ 200 in the case of a pure noble gas fill.

## Revendications

1. Lampe à décharge luminescente sous haute pression à arc court (1, 28) pour le fonctionnement en courant continu, comprenant un tube de décharge (2, 29) qui présente deux cols (4 ; 30, 31) diamétralement opposés dans lesquels sont incorporées, par mise en fusion dans des conditions d'étanchéité aux gaz, une anode (26, 36) et une cathode (7, 33) respectivement en tungstène, et qui contient une matière de remplissage constituée par au moins un gaz noble et éventuellement du mercure, **caractérisée en ce que** au moins la matière de la pointe de la cathode (11, 34a) est constituée, en plus du tungstène, par de l'oxyde de lanthane La₂O₃ et par au moins un autre oxyde choisi parmi le groupe comprenant l'oxyde de hafnium HfO₂ et l'oxyde de zirconium ZrO₂, le reste représentant des impuretés habituelles, la teneur en La₂O₃ de la matière cathodique s'élevant de 1,0 à 3,5 % en poids et la quantité molaire supplémentaire de l'oxyde de zirconium ZrO₂ et de l'oxyde de hafnium HfO₂ dans la matière cathodique étant inférieure à celle du La₂O₃.

2. Lampe à décharge luminescente sous haute pression à arc court selon la revendication 1, **caractérisée en ce que** la fraction pondérale du ZrO₂ ne représente pas plus de 0,25 fois celle du La₂O₃.

3. Lampe à décharge luminescente sous haute pression à arc court selon la revendication 1 ou 2, **caractérisée en ce que** la fraction pondérale du HfO₂ ne représente pas plus de 0,5 fois celle du La₂O₃.

4. Lampe à décharge luminescente sous haute pression à arc court selon l'une quelconque des revendications 1 à 3, **caractérisée en ce que** la matière cathodique de l'ensemble de la cathode (7, 34) contient, en plus du tungstène, de l'oxyde de lanthane La₂O₃ et au moins un autre oxyde choisi parmi le groupe comprenant l'oxyde de hafnium HfO₂ et l'oxyde de zirconium ZrO₂.

5. Lampe à décharge luminescente sous haute pression à arc court selon l'une quelconque des revendications 1 à 4, **caractérisée en ce que** la teneur en La₂O₃ de la matière cathodique s'élève de 1,5 à 3,0 % en poids.

6. Lampe à décharge luminescente sous haute pression à arc court selon l'une quelconque des revendications 1 à 4, **caractérisée en ce que** la quantité molaire supplémentaire de l'oxyde de zirconium ZrO₂ et de l'oxyde de hafnium HfO₂ représente au moins 2 % de la quantité molaire du La₂O₃.

7. Lampe à décharge luminescente sous haute pression à arc court selon la revendication 1, **caractérisée en ce que** l'écartement des électrodes entre l'anode (26) et la cathode (7) dans le tube de décharge (2) est inférieur à 8 mm.

8. Lampe à décharge luminescente sous haute pression à arc court selon la revendication 1, **caractérisée en ce que** l'écartement des électrodes entre l'anode (36) et la cathode (33) dans le tube de décharge (29) est inférieur à 15 mm.

9. Lampe à décharge luminescente sous haute pression à arc court selon la revendication 1, **caractérisée en ce que** le courant de la lampe (1, 28) lors du fonctionnement de cette dernière est supérieur à 20 A.

10. Lampe à décharge luminescente sous haute pression à arc court selon la revendication 1, **caractérisée en ce que** la cathode (7) possède une configuration telle que, lors du fonctionnement de la lampe, la densité de courant J, c'est-à-dire le quotient du courant de la lampe en A et la surface effective de la cathode en mm² pour une surface que l'on obtient à partir d'une section de la cathode perpendiculairement à l'axe de la lampe à une distance de 0,5 mm de la pointe de la cathode, répond à l'équation suivants :
5 ≤ J ≤ 150 pour une matière de remplissage de mercure/gaz noble
25 ≤ J ≤ 200 pour une matière de remplissage purement de gaz noble.
